# EUROPÄISCHE PATENTSCHRIFT

(11) **EP 0 171 440 B1**
(45) Veröffentlichungstag und Bekanntmachung des Hinweises auf die Patenterteilung: **20.07.1988**
(21) Anmeldenummer: 84109518.5
(22) Anmeldetag: 09.08.1984
(51) Int. Cl.: C10L 1/10

(54) **Motor-Kraftstoff**
Motor fuel
Combustible pour moteurs

(43) Veröffentlichungstag der Anmeldung: 19.02.1986
(73) Patentinhaber: DEA Mineraloel Aktiengesellschaft, D-22204 Hamburg 60 (DE)
(72) Erfinder: Müller, Heinrich, Dr., D-5047 Wesseling (DE); Majunke, Hans-Joachim, D-5047 Wesseling (DE)
(74) Vertreter: Schupfner, Gerhard D.

(56) Entgegenhaltungen:
- EP-A- 0 049 921
- EP-A- 0 121 089

## Beschreibung

Die Erfindung betrifft einen Motor-Kraftstoff und ein Verfahren zu seiner Herstellung, der aus einem Grundkraftstoff aus Kohlenwasserstoffen oder überwiegend Kohlenwasserstoffen besteht und Zusätze von Alkoholen enthält und gegebenenfalls Zusätze von Ethern und/oder Ketonen und/oder Aromaten und gegebenenfalls von Additiven und Verbindungen des Bleis.

Die Verwendung von Methanol und Ethanol als Zusatz zu konventionellen Kraftstoffen ist seit langem bekannt. Auch der Zusatz von Gemischen von Methanol und tert.-Butanol ist bekannt (Oil and Gas Journal, 31. Dez. (1979) S.48).

Die Probleme, die mit dem praktischen Gebrauch solcher Kraftstoffe verbunden sind, sind jedoch nur zum Teil gelöst, so daß die Einführung derselben in die allgemeine Fahrpraxis noch nicht möglich ist. Andererseits gewinnen aus volkswirtschaftlichen Gründen in zahlreichen Ländern alternative Kraftstoffe zunehmend an Bedeutung.

Probleme bestehen insbesondere noch immer bezüglich der Phasentrennung in eine Alkohol/Wasser- und Kohlenwasserstoffphase, insbesondere bei tiefen Temperaturen und feuchtem Klima, obgleich hier Fortschritte erzielt wurden im Falle des Methanolzusatzes zu üblichem Kraftstoff durch gleichzeitigen Einsatz von tert.-Butanol. Butanole stehen jedoch, da sie aus C₄-Schnitten von Ethylenanlagen gewonnen werden und auch dort nur dann anfallen, wenn Naphtha oder Mittelöl als Feed eingesetzt wird, nur in begrenztem Umfang zur Verfügung und zudem zu relativ hohen Kosten. Die Verfügbarkeit eines alternativen Kraftstoffes besteht daher für den Fall eines relativ großen Zumischbedarfs an Butanolen grundsätzlich in nur begrenztem Umfang.

Es ist bekannt, Phasentrennung durch Zusatz oberflächenaktiven Verbindungen zu vermeiden. So werden beispielsweise nach EP-A-0 049 921 0,1-15 % oberflächenaktiver Substanzen zugesetzt, die aus einem Gemisch anionogener und nichtionogener Verbindungen bestehen.

Weitere Probleme sind noch immer die optimale Vergasereinstellung, Zündwilligkeit, Verdichtung und Gasblasenbildung bei hohen Temperaturen. Obgleich der Einsatz von reinem Ethanol zu üblichen Kraftstoffen verglichen mit Methanol zu geringeren Problemen führt, ist es bis jetzt nicht möglich, für die übliche Fahrpraxis Kraftstoffe mit Ethanolzusatz zur Verfügung zu stellen, die risikolos vom Kraftfahrer verwendet werden können und darüber hinaus die bestehenden Kraftstoff-Normen (DIN-Norm 51600 in der Bundesrepublik) erfüllen. Insbesondere ist dies bis heute nicht bei Einsatz von nicht absolutiertem Ethanol möglich, das ca. 4,4 Gew.-% Wasser als Folge der Azeotropbildung bei der destillativen Aufarbeitung enthält und noch weniger möglich bei Wassergehalten, die höher liegen als es dem Ethanol/Wasser-Azeotrop bei Normaldruck entspricht.

Es ist dem Fachmann bekannt, daß bei Destillation von Ethanol/ Wasser-Gemischen bei Normaldruck in einer Rektifizierkolonne bei dem Minimumsiedepunkt von 78,15°C ein Azeotrop erhalten wird bestehend aus 95,57 Gew.-% Ethanol und 4,43 Gew.-% Wasser.

Im Gärungsgewerbe, in dem aus Naturprodukten wie Obst, Getreide, Kartoffeln, zuckerhaltigen Naturprodukten aber auch Cellulose oder Sulfitablaugen sog. Bioethanol gewonnen wird, treibt man aus der häufig, bezogen auf Ethanol sehr verdünnten, durch Gärung erhaltenen Maische ein Ethanol ab, das sogar mehr Wasser enthält, als dem oben angegebenen Azeotrop entspricht. Die Abtreibvorrichtungen, die auch als Brenngeräte bezeichnet werden, können diskontinuierlich oder kontinuierlich arbeiten. Sie besitzen häufig am Kopf der Blase sogenannte Verstärkungskolonnen. Je nach Auslegung werden durch den Rektifiziereffekt dieser Aufsätze Ethanolqualitäten mit Wasseranteilen bis 25 Vol.-% erhalten.

Ein Kraftstoff, der Ethanol mit mehr Wasser enthält, als es dem Ethanol/Wasser-Azeotrop entspricht, ist in EP-A-0 121 089 offenbart.

Volkswirtschaftlich ist es von großem Interesse, Ethanol und insbesondere nicht absolutiertes Ethanol üblichen Kraftstoffen zumischen zu können und einen leicht zugänglichen alternativen Kraftstoff auf der Basis nachwachsender heimischer Rohstoffe zur Verfügung zu haben, der allen Anforderungen genügt.

Versuche, reines Ethanol ohne andere Komponenten, bzw. nicht absolutiertes Ethanol ohne weitere Komponenten, als Kraftstoff einzusetzen, haben insbesondere in den europäischen Ländern ebenfalls noch nicht zu einem brauchbaren Kraftstoff geführt, da einmal relativ hohe Kosten zu berücksichtigen sind und andererseits das entsprechende Verteilersystem fehlt und auch in der näheren Zukunft nicht zu erwarten ist. Zudem sind hier die Kaltstartprobleme, sicherheitstechnische Probleme, wie der relativ große Explosionsbereich in der Gasphase der Kraftstofftanks oder das Problem der Gasblasenbildung während des Fahrbetriebs bei höheren Temperaturen zu berücksichtigen. Ferner kann Ethanol in den europäischen Ländern in nur begrenzter Menge bereitgestellt werden.

Aufgabe der vorliegenden Erfindung war es daher, einen Kraftstoff zur Verfügung zu stellen, der die angegebenen technischen Probleme vermeidet, allen Anforderungen der Kraftstoff-Normen genügt, die Verfügbarkeit der Zusatzkomponenten berücksichtigt und im vorhandenen Tankstellen-Verteilungsnetz problemlos dem Kraftfahrer angeboten werden kann.

Die Aufgabe wurde durch einen Motor-Kraftstoff gelöst aus Grundkraftstoff aus Kohlenwasserstoffen oder überwiegend Kohlenwasserstoffen mit alkoholischen Zusätzen, gegebenenfalls Zusätzen an Ethern, Ketonen, Aromaten, Additivs und Verbindungen des Bleis, dadurch gekennzeichnet, daß derselbe > 0 - 10 Vol.-% Ethanol und/oder nicht absolutiertes Ethanol und/oder technisches Ethanol, wobei das eingesetzte Ethanol oder Ethanolgemisch Wasser bis zu einschließlich einer Menge enthalten kann, welche dem Ethanol/Wasser-Azeotrop entspricht, > 0 bis 10 Vol.-% Butanol und > 0 bis 5 Vol.-% Methanol enthält.

Durch eine Vielzahl von Labor- und motorischen Untersuchungen wurde gefunden, daß der erfindungsgemäße Kraftstopp hervorragend für die üblichen Kraftfahrzeugmotoren geeignet ist, mit bereits auf dem Markt befindlichen Kraftstoffen beliebig gemischt werden kann, Umstellungen an den Vergasern und Motoren und sonstigen Teilen, die mit dem Kraftstoff in Berührung kommen, nicht erforderlich sind, alle Anforderungen der Kraftstoff-Normen erfüllt werden und insbesondere der dem Fachmann bekannte bei Zusatz von Ethanol zu Benzin entstehende und zu Motorschäden führende Abfall der Straßenoktanzahl (SOZ) entscheidend verringert wird und darüber hinaus der Kraftstoff in den vorhandenen Tankstellen dem Kraftfahrer zur Verfügung gestellt werden kann.

Der erfindungsgemäße Kraftstoff enthält > 0 - 10 Vol.-% Ethanol, wobei das Ethanol Wasser bis zu einer Menge enthalten kann, welche dem Ethanol/Wasser-Azeotrop entspricht. Als Ethanol kann erfindungsgemäß reines Ethanol, nicht absolutiertes Ethanol, technisches Ethanol wie z. B. synthetisches, azeotropes Ethanol eingesetzt werden.

Erfindungsgemäß kann das eingesetzte Ethanol Wasser bis zu einschließlich einer Menge enthalten, welche dem Ethanol/Wasser-Azeotrop entspricht, wobei die gesamte Wassermenge in einem bestimmten oben genannten eingesetzen Ethanol enthalten sein kann oder es kann durch Mischen von Ethanoltypen mit verschiedenen Wassergehalten eingeführt werden.

Als weitere Alkoholkomponente werden > 0 - 10 Vol.-% Butanol eingesetzt. Hierbei können erfindungsgemäß Gemische von n- 1-und 2- Butanol, Isobutanol und tert. -Butanol eingesetzt werden, sowie die einzelnen Butanole, wobei der Zusatz von tert.-Butanol bzw. überwiegend tert. -Butanol bevorzugt ist.

Die dritte erfindungsgemäße Alkoholkomponente ist Methanol, wobei > 0 bis 5 Vol.-% Methanol enthalten sein können. Das erfindungsgemäße Methanol kann reines, destilliertes Methanol sog. Reinmethanol sein, sowie technisches nicht destilliertes Methanol, sog. Rohmethanol oder auch ein abgetopptes jedoch nicht destilliertes Methanol, aus dem nur einige Leichtsieder entfernt sind, sowie Gemische derselben.

In gewissem Umfang kann der erfindungsgemäße Kraftstoff gegebenenfalls auch weitere Komponenten enthalten, wie z. B. Aromatengehalte, die über den Aromatenanteil im Grundkraftstoff hinausgehen, oder bestimmte Ether hie z. B. Methyl-tert.-butylether oder Methyl-tert.-amylether in Mengen bis zu 20 Vol.-%. Ferner können übliche Additive wie z. B. Korrosionsinhibitoren u. a. oder auch gegebenenfalls Blei in Form seiner in Kraftstoffen üblicherweise eingesetzten verbindungen zugesetzt werden.

Als Grundkraftstoffe werden bevorzugt den Kraftstoff-Normen entsprechendes hochoktaniges Benzin oder Normal-Benzin oder Gemische derselben eingesetzt, wobei unter hochoktanigem Benzin Super-Qualität, Extra-Qualität oder andere in verschiedenen Ländern verschieden benannte Qualitäten eingesetzt werden können. Die Grundkraftstoffe sind bevorzugt Kraftstoffe die in der Research-Oktanzahl (ROZ) nicht niedriger liegen als 10 Einheiten und in der Motor-Oktanzahl (MOZ) nicht niedriger als 9 Einheiten, bevorzugt in der ROZ nicht niedriger als 6 Einheiten und in der MOZ bevorzugt nicht niedriger als 5 Einheiten und besonders bevorzugt in der ROZ nicht niedriger als 4 Einheiten und in der MOZ besonders bevorzugt nicht niedriger als 3 Einheiten unter der Oktanzahl eines erfindungsgemäßen Kraftstoffs der die Oktanzahl-Norm gemäß einer beliebigen Kraftstoff-Norm erfüllt. Hierbei kann vorzugsweise ein Grundkraftstoff eingesetzt werden, der aus 50 - < 100 vol.-% eines derzeit auf dem Markt befindlichen hochoktanigen Kraftstoffs und > 0 - 50 Vol.-% eines derzeit auf dem Markt befindlichen Normalkraftstoffs und > 0 - 25 Vol.-% der erfindungsgemäßen Gemischkomponenten besteht oder aus 50 - < 100 Vol.-% des hochoktanigen Kraftstoffs und > 0 - 25 Vol.-% der erfindungsgemäßen Gemischkomponenten.

Der Grundkraftstoff kann erfindungsgemäß bereits > 0 - 5 Vol.-% Methanol und/oder > 0 - bis 10 Vol.-% Butanol (e) enthalten, bevor ihm die weiteren Komponenten einzeln oder im Gemisch zugegeben werden. Nach dem erfindungsgemäß beanspruchten Verfahren wird demgemäß einem Grundkraftstoff der bereits > 0 bis 5 Vol.-% Methanol und/oder > 0 bis 10 Vol.-% Butanol enthält, ein Gemisch zugesetzt, das 50 - 100 Vol.-% Ethanol und/oder nicht absolutiertes Ethanol und/oder technisches Ethanol enthält, wobei das eingesetzte Ethanol oder Ethanolgemisch Wasser bis zu einschließlich einer Menge enthalten kann, welche dem Ethanol/Wasser-Azeotrop entspricht und 0 bis 50 Vol.-% Butanol und 0 bis 50 Vol.-% Methanol, sowie gegebenenfalls Additivs in einer Menge von 0,01 - 0,5 g bezogen auf 1 L Gemischkomponente und gegebenenfalls einen Anteil an Blei in Form seiner Verbindungen von 0 bis 0,3 g bezogen auf 1 L Gemischkomponente.

Die Untersuchungen haben ergeben, daß auf diese Weise ein besonders wirkungsvolles und wirtschaftliches Mischen der Komponenten möglich ist und daß ferner bereits auf dem Markt befindliche Kraftstoffe, die bereits Methanol und/oder Butanol (e) enthalten, zur Herstellung des erfindungsgemäßen Kraftstoffs verwendet werden können.

Der erfindungsgemäße Kraftstoff kann auch hergestellt werden durch Mischen von Grundkraftstoff, der kein Methanol und/oder Butanol (e) enthält, mit den erfindungsgemäßen Komponenten wobei die sauerstoffhaltigen Zusätze und gegebenenfalls Aromaten vorgemischt werden oder durch Mischen von 50 bis < 100 Vol.-% des hochoktanigen Kraftstoffs und > 0 bis 50 Vol.-% des Normalkraftstoffs mit > 0 bis 25 Vol.- % der Gemischkomponente oder durch Mischen von 50 bis < 100 Vol.-% des hochoktanigen Kraftstoffs mit > 0 bis 25 Vol.-% der Gemischkomponente, wobei gegebenenfalls zusätzlich Additivs und Blei in Form seiner Verbindungen zugemischt werden.

Diese erfindungsgemäßen Verfahren sind jedoch nicht als limitierend anzusehen, der erfindungsgemäße Kraftstoff kann vielmehr auch durch andere Mischmethoden bzw. Mischfolgen hergestellt werden.

Als Additivierung können zahlreiche Additivs bzw. Additivpakete, wie sie auf dem Markt zur Verfügung stehen, jedoch auch spezielle Weiterentwicklungen eingesetzt werden. Ferner kann Blei in Form seiner üblicherweise in Kraftstoffen verwendeten Verbindungen zugesetzt werden.

Zusätzlich können auch andere Alkohole, wie z. B. C₃- und höhere Alkohole enthalten sein, sowie Ether wie Dimethylether, Diethylether oder Aromaten wie Benzol, Toluol und Xylole in Mengen, die über diejenigen die bereits im Grundkraftstoff enthalten sind hinausgehen.

Erfindungsgemäße Gemische sind z. B. folgende (wobei diese Beispiele nicht als limitierend anzusehen sind):

### Beispiel 1

91 Vol.-% eines hochoktanigen Kraftstoffs wurden gemischt mit:

### Beispiel 2

90 Vol.-% eines Grundkraftstoff wurden gemischt mit:

### Beispiel 3

Es wurde ein Gemisch aus folaenden Komoonenten heraestellt:

5 Vol.-% dieses Gemisches wurden zu 95 Vol.-% eines Grundkraftstoffs zugegeben, der bereits 3 Vol.-% Methanol und 2 Vol.-% tert.- Butanol enthielt.

### Beispiel 4

94 Vol.-% eines Grundkraftstoffes mit einer ROZ von 98,3 und einer MOZ von 87,5 wurde gemischt mit:

Der durch Mischen erhaltene Kraftstoff hatte eine ROZ von 99,5 und eine MOZ von 88,7.

### Beispiel 5

84 Vol.-% eines Grundkraftstoffs bestehend aus 75 vol.-% eines hochoktanigen Kraftstoffs und 25 Vol.-% eines Normalkraftstoffs wurden gemischt mit:

### Beispiel 6

Es wurde ein Gemisch herqestellt aus:

Ein weiteres analoges Gemisch wurde hergestellt, in dem Methyl-tert.-butylether ersetzt war durch Aceton.

Je 10 Vol.-% dieser Gemische wurden zu je 90 Vol.-% eines hochoktanigen Kraftstoffs gegeben.

### Beispiel 7

Ein Grundkraftstoff mit einer ROZ von 94,8 und einer MOZ von 85,3 wurde gemischt mit:

Der nach Mischen erhaltene Kraftstoff hatte eine ROZ von 96,7 und eine MOZ von 86,9. Ein erfindungsgemäßer Kraftstoff (Beispiel 1) hat folgende Daten:

Es hat sich für den Fachmann überraschend gezeigt, daß mit den erfindungsgemäßen Kraftstoffen die Kohlenmonoxid-Emission gegenüber den üblichen Norm-Kraftstoffen deutlich gesenkt werden kann. Gleichzeitig wurde festgestellt, daß sich im unteren und mittleren Drehzahlbereich ein verbessertes Durchzugsvermögen bei gleichzeitig weicherem Motorlauf ergibt.

Zu einem weiteren für den Fachmann überraschenden Ergebnis führen die erfindungsgemäßen Kraftstoffe bezüglich der für die Lebensdauer von Motoren sehr wichtigen Straßenoktanzahl (SOZ).

Die SOZ erfindungsgemäßer Kraftstoffe werden mit Kraftstoffen verglichen, die nur 2 Alkoholkomponenten enthalten. Die SOZ wurde mit einem 1,6 L Ford Escort Motor gemessen über einen Drehzahlbereich von 2 500 - 4 500 U/min. Die angegebenen Zahlen geben die SOZ-Abnahme zwischen 2 500 und 4 500 U/min wieder.

Große Abnahmen im genannten Drehzahlbereich bedeuten ein schlechtes Kraftstoffverhalten im Motor. Motoren haben einen bestimmten Oktanzahl-Bedarf, der auch bei hohen Lastbereichen nicht unterschritten werden darf. Ist dies aber der Fall, so tritt das sog. Hochgeschwindigkeitsklopfen auf, das deshalb als besonders gefährlich anzusehen ist, weil es vom Fahrer des Kraftfahrzeugs nicht gehört wird.

In den folgenden Vergleichsversuchen wurde als Grundkraftstoff ein unverbleites Benzin eingesetzt mit folgenden Daten:
ROZ 94,5
MOZ 85,3
d₁₅ 0,7414 g/ccm

In den Vergleichsversuchen wurden gemessen: ROZ, MOZ und SOZ (Straßen-Oktanzahl).

Die Ergebnisse sind in der folgenden Tabelle zusammengefaßt:

Ein Stabilisator wurde in keinem der Versuche eingesetzt, da tert.-Butylalkohol eine ausreichende Stabilisatorfunktion erfüllt.

Es ist dem Fachmann bekannt, daß Ethanolzusätze zu Benzin sehr deutliche Abnahmen der SOZ in hohen Lastbereichen bewirken. Dies geht demgemäß aus den Versuchen 1a und 4a mit Abnahmen von 4 bzw. 3 Einheiten hervor, wobei ebenfalls dem Fachmann bekannt ist, daß tert.-Butanol selbst praktisch keinen SOZ-Abfall bewirkt.

Anders jedoch wirkt Methanol, das wie Ethanol zu einem deutlichen SOZ-Abfall führt.

Vergleicht man das 2-Komponenten-Gemisch 1a mit dem erfindungsgemäßen 3-Komponentengemisch 1b, so stellt man fest, daß nur 0,5 Vol.-% Methanol sowohl eine überraschende überproportionale Zunahme der ROZ mit sich bringen, als auch eine Verringerung der SOZ-Abnahme die abnimmt anstatt - wie zu erwarten wäre - zunimmt.

Die Versuche 2a und 2b zeigen, daß bei Zusatz von 2 Vol.-% Ethanol die ROZ gegenüber 2a zunimmt und nur eine sehr geringe Erhöhung der SOZ-Abnahme erfolgt, hierbei ist zu beachten, daß in Beispiel 4a 2 Vol.-% Ethanol eine SOZ von -3 bewirken. Analoge Ergebnisse werden bei 3a/3b erhalten. Bei den Vergleichsversuchen 4a/4b verringert sich die SOZ-Abnahme trotz des Zusatzes von 0,5 Vol.-% Methanol von -3 auf -2 Einheiten.

Die Versuche machen deutlich, daß im erfindungsgemäßen Kraftstoff synergistische Effekte auftreten, die zu einer deutlichen Verbesserung des motorischen Verhaltens in hohen Drehzahlbereichen führen und gleichzeitig bereits durch geringfügige Erhöhung des Anteils an Alkoholkomponenten überproportionale Anstiege der ROZ erfolgen bei bereits hohen ROZ-Werten der 2-Komponentengemische. Verbesserungen treten auch auf bei den MOZ-Werten.

Erfindungsgemäß werden dem Kraftfahrer nunmehr neue Kraftstoffe zur Verfügung gestellt mit den Eigenschaften der Normgerechtigkeit, Umweltfreundlichkeit, Verfügbarkeit der Komponenten, Nutzbarkeit des vorhandenen Verteilersystems, Nutzbarkeit in konventionellen Motoren und Kraftfahrzeugen, technisch problemlosen Herstellung und Mischung des erfindungsgemäßen Kraftstoffs, Zumischbarkeit zu allen auf dem Markt vorhandenen Norm-gerechten Kraftstoffen und einwandfreier Mischbarkeit ohne Gefahr der Phasentrennung.

Ferner zeigt die vorliegende Erfindung daß auch technische Ethanolqualitäten ohne Beeinträchtigung der genannten Vorteile eingesetzt werden können.

Zweifellos ist die vorliegende Erfindung von großer Bedeutung im Hinblick auf die Abhängigkeit von fossilen Rohstoffen, insbesondere von Erdöl.

## Patentansprüche

1. Motor-Kraftstoff aus Grundkraftstoff aus Kohlenwasserstoffen oder überwiegend Kohlenwasserstoffen mit alkoholischen Zusätzen, gegebenenfalls Zusätzen an Ethern, Ketonen, Aromaten, Additivs und Verbindungen des Bleis, dadurch gekennzeichnet, daß derselbe > 0 - 10 Vol.-% Ethanol und/oder nicht absolutiertes Ethanol und/oder technisches Ethanol, wobei das eingesetzte Ethanol oder Ethanolgemisch Wasser bis zu einschließlich einer Menge enthalten kann, welche dem Ethanol/Wasser-Azeotrop entspricht, > 0 bis 10 Vol.-% Butanol und > 0 bis 5 Vol.-% Methanol enthält.

2. Motor-Kraftstoff nach Anspruch 1, dadurch gekennzeichnet, daß der aus Kohlenwasserstoffen oder überwiegend Kohlenwasserstoffen bestehende Grundkraftstoff in der Research-Oktanzahl (ROZ) nicht niedriger liegt als 10 Einheiten und in der Motor-Oktanzahl (MOZ) nicht niedriger als 9 Einheiten, bevorzugt in der ROZ nicht niedriger als 6 Einheiten und in der MOZ bevorzugt nicht niedriger als 5 Einheiten und besonders bevorzugt in der ROZ nicht niedriger als 4 Einheiten und in der MOZ besonders bevorzugt nicht niedriger als 3 Einheiten unter der Oktanzahl eines erfindungsgemäßen Kraftstoffs der die Oktanzahl-Norm gemäß einer beliebigen Kraftstoff-Norm erfüllt.

3. Motor-Kraftstoff nach den Ansprüchen 1 und 2, dadurch gekennzeichnet, daß der Grundkraftstoff aus hochoktanigem Kraftstoff wie z. B. Super, Extra u. a. und/oder Normal-Kraftstoff und/oder Gemischen derselben besteht.

4. Motor-Kraftstoff nach den Ansprüchen 1 - 3, dadurch gekennzeichnet, daß er aus einem Grundkraftstoff besteht, der bereits > 0 bis 5 Vol.-% Methanol und/oder > 0 bis 10 Vol.-% Butanol enthält, und den weiteren sauerstoffhaltigen Zusätzen bzw. deren Gemisch und gegebenenfalls zusätzlich Additiven und Verbindungen des Bleis bzw. deren Gemisch.

5. Motor-Kraftstoff nach den Ansprüchen 1 - 4, dadurch gekennzeichnet, daß dieser aus 50 - < 100 Vol.-% des hochoktanigen Kraftstoffs, > 0 - 50 Vol.-% des Normalkraftstoffs und > 0 - 25 Vol.-% der Gemischkomponenten besteht.

6. Motor-Kraftstoff nach den Ansprüchen 1 - 5, dadurch gekennzeichnet, daß dieser aus 50 - < 100 Vol.-% des hochoktanigen Kraftstoffs und > 0 - 25 Vol.-% der Gemischkomponente besteht.

7. Motor-Kraftstoff nach den Ansprüchen 1 - 6, dadurch gekennzeichnet, daß derselbe als Ethanolkomponente nicht-absolutiertes Ethanol enthält.

8. Motor-Kraftstoff nach den Ansprüchen 1 - 7, dadurch gekennzeichnet, daß derselbe als Butanol den tert.-Butylalkohol enthält.

9. Motor-Kraftsoff nach den Ansprüchen 1 - 8, dadurch gekennzeichnet, daß die Methanolkomponente technisches, nicht-destilliertes Methanol und/oder technisches, nicht-destilliertes, abgetopptes Methanol ist oder ein Gemisch derselben mit Reinmethanol.

10. Motor-Kraftstoff nach den Ansprüchen 1 - 9, dadurch gekennzeichnet, daß derselbe zusätzlich > 0 - 20 Vol.-% Methyltert.-butylether und/oder > 0 - 20 Vol.-% Aceton enthält.

11. Verfahren zur Herstellung eines Motor-Kraftstoffs nach den Ansprüchen 1 - 10, dadurch gekennzeichnet, daß Grund-Kraftstoff, der bereits > 0 bis 5 Vol.-% Methanol und/oder > 0 bis 10 Vol.-% Butanol enthält, mit einer Gemischkomponente gemischt wird, die 50 - 100 Vol.-% Ethanol und/ oder nicht absolutiertes Ethanol und/oder technisches Ethanol wobei das Ethanol Wasser bis zu einer Menge enthalten kann, welche dem Ethanol/Wasser-Azeotrop entspricht und 0 bis 50 Vol.-% Butanol und 0 bis 50 Vol.-% Methanol enthält, sowie gegebenenfalls Additivs in einer Menge von 0,01 - 0,5 g bezogen auf 1 L Gemischkomponente und gegebenenfalls einen Anteil an Blei in Form seiner Verbindungen von 0 bis 0,3 g bezogen auf 1 L Gemischkomponente.

12. Verfahren zur Herstellung eines Motor-Kraftstoffs nach Anspruch 11, dadurch gekennzeichnet, daß die sauerstoffhaltigen Zusätze und gegebenenfalls Aromaten vorgemischt werden und diese (s) Gemisch (e) dem Grundkraftstoff zugemischt werden (wird).

13. Verfahren zur Herstellung eines Motor-Kraftstoffs nach den Ansprüchen 11 und 12, dadurch gekennzeichnet, daß 50 bis < 100 Vol.-% des hochoktanigen Kraftstoffs und > 0 bis 50 Vol.-% des NormalKraftstoffs mit > 0 bis 25 Vol.-% der Gemischkomponente oder 50 - < 100 Vol.-% des hochoktanigen Kraftstoffs mit > 0 bis 25 Vol.-% der Gemischkomponente, sowie gegebenenfalls mit Additivs und Blei in Form seiner Verbindungen gemischt werden.

## Claims

1. Motor-fuel based on a hydrocarbon-motor-fuel or based on a motor-fuel consisting predominantly of hydrocarbons, which additionally comprises alcohols and optionally ethers, cetones, aromatics, additives and lead compound(s), characterized in that the motor-fuel comprises > 0 - 10 Vol.-% of ethanol and/or non-dehydrated ethanol and/or technical ethanol, whereby the water content of the ethanol or ethanol-mixture in the motor-fuel may amount up to a quantity, which corresponds to the water content of the ethanol-water azeotropic mixture and comprises > 0 - 10 Vol.-% of butanol and > 0 - 5 Vol.-% of methanol.

2. Motor-fuel according to claim 1, characterized in that the base motor fuel has a research octane number (ROZ), which is not lower than 10 units, and a motor octane number (MOZ) which is not lower than 9 units, preferably a ROZ which is not lower than 6 units and a MOZ, which is not lower than 5 units and particularly preferable a ROZ, which is not lower than 4 units and a MOZ, which is not lower than 3 units below the octane number of an inventive motor fuel, which meets the standard (norm) octane number of any standard (norm) motor-fuel.

3. Motor-fuel according to claims 1 and 2, characterized in that the base motor fuel consists of a motor-fuel with a high octane number like for example Super, Extra and others, and/or of a regular motor-fuel and/or of mixtures of the same.

4. Motor-fuel according to claims 1 to 3, characterized in that it consists of a base motor fuel, which already contains > 0 to 5 Vol.-% of methanol and/or > 0 to 10 Vol.-% of butanol and which is blended with additional oxygen containing components respectively their mixtures and optionally with additional additives and lead compounds respectively their mixtures.

5. Motor-fuel according to claims 1 - 4, characterized in that it consists of 50 - < 100 Vol.-% of the high octane base motor-fuel, > 0 - 50 Vol.-% of the regular base motor-fuel and > 0 - 25 Vol.-% of the additional components.

6. Motor-fuel according to claims 1 - 5, characterized in that ist consists of 75 - < 100 Vol.-% of the high octane base motor-fuel and > 0 - 25 Vol.-% of the additional components.

7. Motor-fuel according to claims 1 - 6, characterized in that it contains non-dehydrated ethanol as ethanol component.

8. Motor-fuel according to claims 1 - 7, characterized in that it contains tert.-butanol as butanol component.

9. Motor-fuel according to claims 1 - 8, characterized in that the methanol component is technical, non-distilled methanol and/or technical, non-distilled, topped methanol or a mixture of the same with pure methanol.

10. Motor-fuel according to claims 1 - 9, characterized in that it contains in addition > 0 - 20 Vol.-% of methyltert.-butylether and/or > 0 - 20 Vol.-% of acetone.

11. Process for the production of motor-fuel according to claims 1 - 10, characterized in that base motor-fuel, which already contains > 0 - 5 Vol.-% of methanol and/or > 0 - 10 Vol.-% of butanol is blended with a blending component, which many contain 50 - 100 Vol.-% of ethanol and/or non-dehydrated ethanol and/or technical ethanol, whereby the water content of the ethanol or ethanol mixture in the motor-fuel may amount up to a quantity, which corresponds to the water content of the ethanol-water azeotropic mixture, and which may contain 0 - 50 Vol.-% of butanol and 0 - 50 Vol.-% of methanol, and optionally additives in a quantity of 0,01 - 0,5 g based on 1 I of blending component and optionally lead as lead compound(s) in a quantity of 0 - 0,3 g based on 1 of blending component.

12. Process for the production of motor-fuel according to claims 1 - 11, characterized in that the oxygen containing components and optionally aromatics are premixed and subsequently added to the base motor-fuel.

13. Process for the production of motor-fuel according to claims 1 - 12, characterized in that 50 - < 100 Vol.- % of the high octane motor-fuel and 0 - 50 Vol.-% of the regular motor-fuel are blended with > 0 - 25 Vol.-% of the blending component or that 75 - < 100 Vol.-% of the high octane motor-fuel are blended with > 0 - 25 Vol.- % of the blending component and that optionally additives and lead as lead compound(s) are added.

## Revendications

1. Essence d'une essence de base consistant des hydrocarbures ou prépondérant des hydrocarbures avec des additions alcooliques et éventuellement avec des additions des éthers, des cétones, des corps à noyan benzénique, des additives et des composés du plomb, caractérisée en ce qu'elle contient > 0 - 10 % volumétrique d'alcool éthylique et/ou d'alcool éthylique non-absolu et/ou d'alcool éthylique technique, où l'alcool éthylique ou le mélange des alcools éthyliques peut conténir une quantité de l'eau jusqu'à la quantité inclusivemente quelle corresponds à la quantite du melange azéotrope d'alcool éthylique et de l'eau, et qu'elle contient > 0 - 10 % volumétrique d'alcool butylique et > 0 - 5 % volumétrique de méthanol.

2. Essence selon la revendication 1, caractérisée en ce que l'essence de base consistant des hydrocarbures ou prépondérant des hydrocarbures a un nombre d'octane Research qui n'est pas plus bas que dix unités et un nombre d'octane méthode moteur qui n'est pas plus bas que neuve unités sous le nombre d'octane d'une essence selon l'invention quelle satisfait à l'une quelconque des normes d'essence, et qui a préférentiellement un nombre d'octane Research qui n'est pas plus bas que six unités et un nombre d'octane méthode moteur qui n'est pas plus bas que cinq unités sous le nombre d'octane d'une essence selon l'invention quelle satisfait a l'une quelconque des normes d'essence et qui a particulièrement préférentiel un nombre d'octane Research qui n'est pas plus bas que quatre unités et un nombre d'octane méthode moteurs qui n'est pas plus bas que trois unités sous le nombre d'octane d'une essence selon l'invention quelle satisfait à l'une quelconque des normes d'essence.

3. Essence selon l'une quelconque des revendications 1 et 2, caractérisée en ce que l'essence de base consistant des hydrocarbures ou prépondérant des hydrocarbures est composée d'une essence avec un nombre d'octane élevée, comme par example de super, extra etc. et/ou d'une essence normale et/ou des mélanges des mêmes.

4. Essence selon l'une quelconque des revendications 1 à 3, caractérisée en ce que l'essence de base consistant des hydrocarbures ou prépondérant des hydrocarbures contient déja > 0 - 5 % volumétrique de methanol et/ou > 0 - 10 % volumétrique d'alcool butylique et additionellement les additions contenant de t'oxygène respectivement des mélanges des mêmes et éventuellement des additives et des composés du plomp, respectivement des mélanges des mêmes.

5. Essence selon l'une quelconque des revendications 1 à 4, caractérisée en ce que laquelle consiste de 50 - < 100 % volumétrique de l'essence d'un nombre d'octane élevée, de > 0 - 50 % volumétrique de l'essence normale et > 0 - 25 % volumétrique des constituants contenant de l'oxygène.

6. Essence selon l'une quelconque des revendications 1 à 5, caractérisée en ce que laquelle consiste de 75 - < 100 % volumétrique de l'essence d'un nombre d'octane élevée et > 0 - 25 % volumétrique des constituants contenant de l'oxygène.

7. Essence selon l'une quelconque des revendications 1 à 6, caractérisée en ce que le constituant d'alcool éthylique est de l'alcool éthylique non-absolu.

8. Essence selon l'une quelconque des revendications 1 à 7, caractérisée en ce que l'alcool butylique est l'alcool butylique tertiaire.

9. Essence selon l'une quelconque des revendications 1 à 8, caractérisée en ce que le constituant méthanolique est du méthanol téchnique, non-distillé et/ou du méthanol téchnique libéré de la fraction de bas point d'ébullition, ou un mélange des mêmes.

10. Essence selon l'une quelconque des revendications 1 - 9, caractérisée en ce que laquelle contient additionellement de > 0 - 20 % volumétrique de methyl-tertiaire-butyléther et/ou > 0 - 20 % volumétrique d'acétone.

11. Procédé de préparation d'essence selon l'une quelconque des revendications 1 - 10, caractérisée en ce que l'essence de base consistant des hydrocarbures ou prépondérant des hydrocarbures quelle contient déja > 0 - 5 % volumétrique de méthanol et/ou > 0 - 10 % volumétrique de butanole est mélangée avec un constituant mélangé qui contient 50 - 100 % volumétrique d'alcool éthylique et/ou d'alcool éthylique non-absolu et/ou d'alcool éthylique téchnique, où l'alcool éthylique ou le mélange des alcools éthyliques peut conténir une quantité de l'eau jusqu'à la quantité inclusivement quelle correspond à la quantité du mélange azéotrope d'alcool éthylique et de l'eau et avec 0 - 50 % volumétrique d'alcool butylique et 0 - 50 % volumétrique du méthanol, et éventuellement avec des additives d'une quantité de 0,01 - 0,5 g rélative à 1 1 de constituants de mélange contenant de l'oxygène.

12. Procédé de préparation d'essence selon l'une quelconque des revendications 1 - 11, caractérisée en ce que les additions contenant de l'oxygène et éventuellement des corps à noyan benzénique sont prémelangés et ce mélange est ajouté à l'essence de base consistante des hydrocarbures ou prépondérant des hydrocarbures.

13. Procédé de préparation d'essence selon l'une quelconque des revendications 1 - 12, caractérisée en ce que 50 - < 100 % volumétrique de l'essence d'un nombre d'octane élevée et > 0 - 50 % volumétrique de l'essence normale sont mélangé avec > 0 - 25 % volumétrique des constituants contenants de l'oxygène ou 75 - < 100% volumétrique de l'essence d'un nombre d'octane élevée sont mélangée avec > 0 - 25 % volumétrique des constituants conténants de l'oxgène et éventuellement des additives et des composés du plomb.
